# EUROPÄISCHE PATENTSCHRIFT

(11) **EP 2 955 250 B1**
(45) Veröffentlichungstag und Bekanntmachung des Hinweises auf die Patenterteilung: **01.11.2017**
(21) Anmeldenummer: 15169420.5
(22) Anmeldetag: 27.05.2015
(51) Int. Cl.: C25D 11/02, C25D 11/16, C25D 11/24, C25D 11/36, C25D 11/06, C25D 11/04

(54) **VERFAHREN ZUR BESCHICHTUNG EINES SUBSTRATS**
METHOD FOR COATING A SUBSTRATE
PROCÉDÉ DESTINÉ AU REVÊTEMENT D'UN SUBSTRAT

(30) Priorität: 13.06.2014 DE 102014211385
(43) Veröffentlichungstag der Anmeldung: 16.12.2015
(73) Patentinhaber: Innovent e.V., 07745 Jena (DE)
(72) Erfinder: Schmidt, Jürgen, 07745 Jena (DE); Henning, Angelika, 07751 Zöllnitz (DE); Hirsch, Ines, 07745 Jena (DE)
(74) Vertreter: Liedtke, Markus

(56) Entgegenhaltungen:
- EP-A1- 2 103 718
- DE-A1- 10 127 770
- DE-A1-102012 210 807
- GB-A- 1 379 798
- GB-A- 1 439 933

## Beschreibung

Die Erfindung betrifft ein Verfahren zur Beschichtung eines Substrats zur Herstellung einer hochabsorbierenden Schicht.

Oberflächeneigenschaften von Bauteilen, insbesondere aus Leichtmetalllegierungen können durch eine Vielzahl technischer Verfahren gezielt beeinflussen werden. Besonders elektrochemische Verfahren, wie anodische Oxidation und deren Untergruppe, die plasmachemische Oxidation, spielen bei der Erzielung funktioneller Oberflächeneigenschaften wie Farbe, Verschleiß- und Korrosionsschutz eine immer größere Rolle.

Neben der reinen Erzeugung von funktionellen Schichten treten bei den angewendeten Verfahren auch immer mehr gesundheits- und umweltrelevante Aspekte und gesetzliche Auflagen in den Vordergrund. So werden z. B. Cr(VI)- haltige Verbindungen künftig nur noch für Ausnahmeanwendungen erlaubt sein.

Zu plasmachemischer Oxidation, plasma electrolytic oxidation, micro arc oxidation sowie auch anodischer Oxidation unter Funkenentladung sind eine Vielzahl von Verfahren bekannt, welche verschiedene Funktionalitäten auf den Leichtmetallen Aluminium, Magnesium, Titanium und deren Legierungen realisieren. So werden diese Schichten als Implantatbeschichtung, für den Verschleiß- und Korrosionsschutz und für die Anwendung in der optischen Industrie als schwarze Beschichtung eingesetzt.

In der DE 10 2011 055 644 B4 ist ein Verfahren zur Erzeugung von schwarzen Schichten auf hochsiliziumhaltigen Aluminiumlegierungen beschrieben.

Die DE 41 169 10 A1 beschreibt eine Vorbehandlung von siliziumhaltigen Aluminiumgusslegierungen unter Verwendung eines Gemisches aus Fluorwasserstoffsäure und Salpetersäure und eine anschließende Beschichtung mittels plasmachemischer anodischer Oxidation. Dabei wird in der Elektrolytzusammensetzung eine Cr- haltige Verbindung verwendet.

Aus der DE 101 27 770 A1 ist ein Verfahren zur Erzeugung von Korrosionsschutzschichten auf Oberflächen aus Magnesium oder Magnesiumlegierungen bekannt, bei dem die mit der Schutzschicht zu versehenden Bauteile als Elektrode, vorzugsweise als Anode, geschaltet und in einem Elektrolytbad oxidiert werden. Das Elektrolytbad enthält neben Phosphatverbindungen und Aluminiumverbindungen weiterhin wenigstens eine Verbindung des Vanadiums und/oder Molybdäns und/oder Mangans.

Der Erfindung liegt die Aufgabe zu Grunde, ein verbessertes Verfahren zum Beschichten eines Substrats mit einer hochabsorbierenden Schicht anzugeben.

Die Aufgabe wird erfindungsgemäß gelöst durch ein Verfahren mit den Merkmalen des Anspruchs 1.

Vorteilhafte Ausgestaltungen der Erfindung sind Gegenstand der Unteransprüche.

Bei einem erfindungsgemäßen Verfahren zur Beschichtung eines Substrats umfassend ein Leichtmetall und/oder Molybdän und/oder Tantal wird die Schicht mittels plasmachemischer anodischer Oxidation in einem wässrigen Elektrolyten erzeugt, wobei der wässrige Elektrolyt umfasst:
- Ammoniumheptamolybdat oder Ammoniumheptamolybdathexahydrat,
- Eisencitrat oder Ammoniumeisen(III)citrat,
- einen weiteren Komplexbildner.

Unter Leichtmetallen sind solche Metalle und Legierungen zu verstehen, deren Dichte kleiner als 5 g/cm³ ist. Insbesondere sind dies Aluminium, Magnesium und Titan, aber auch andere Alkalimetalle, Erdalkalimetalle und Metalle der Scandiumgruppe. Das Verfahren eignet sich jedoch auch zur Beschichtung von Substraten aus Molybdän oder Tantal.

Als weiterer Komplexbildner kann mindestens eine der Verbindungen Ethylendiamin, Zitronensäure, Ethylendiamintetraacetat (EDTA), Diethylentriaminpentaessigsäure (DTPA) und Triethanolamin verwendet werden. In einer Ausführungsform der Erfindung kann der wässrige Elektrolyt ferner Natriumwolframat umfassen.

Ferner kann der wässrige Elektrolyt zur Unterstützung der Schichtbildung zumindest ein Phosphat, Carbonat, Borat oder Silikat umfassen. Insbesondere kommt als Phosphat Kaliumdihydrogenphosphat und als Carbonat Natriumcarbonat in Frage.

In einer Ausführungsform der Erfindung umfasst der wässrige Elektrolyt ferner Ammoniakwasser zur Einstellung bestimmter pH- Werte der Elektrolyte.

In einer beispielhaften Ausführungsform der Erfindung wird im wässrigen Elektrolyten:
- ein Anteil von 25 g/l bis 30 g/l Kaliumdihydrogenphosphat,
- ein Anteil von 15 g/l bis 20 g/l Natriumcarbonat,
- ein Anteil von 17,5 ml/l bis 37,5 ml/l Ammoniakwasser (beispielsweise in Form eines Anteils von 70 ml/l bis 150 ml/l fünfundzwanzigprozentigem Ammoniakwasser),
- ein Anteil von 5 g/l bis 15 g/l Ammoniumheptamolybdathexahydrat,
- ein Anteil von 2 g/l bis 10 g/l Natriumwolframat,
- ein Anteil von 25 m/l bis 50 ml/l Ethylendiamin, und
- ein Anteil von 10 g/l bis 25 g/l Ammoniumeisen(III)citrat verwendet.

In einer Ausführungsform der Erfindung wird die plasmachemische anodische Oxidation mit folgenden Parametern durchgeführt:
- Gleichstrom oder Wechselstrom mit einer Stromdichte von 0,05 A/dm² bis 15 A/dm²,
- Spannungen von 200 V bis 500 V (vorzugsweise gemessen am Ausgang einer Stromversorgung, so dass Leitungsverluste außer Betracht bleiben)
- Elektrolyttemperatur von 15 °C bis 45 °C
- pH- Wert des Elektrolyten von 9,0 bis 11,0, insbesondere 10,2
- Leitfähigkeit des Elektrolyten von 20 mS/cm bis 40 mS/cm, insbesondere 33,7 mS/cm.

Der pH-Wert und die Leitfähigkeit des Elektrolyten können durch die Zusammensetzung des Elektrolyten beeinflusst werden.

Der Gleichstrom oder Wechselstrom kann mit einer Frequenz von 10 Hz bis 2000 Hz gepulst werden. Durch gepulstes Bestromen wird eine gleichmäßigere Abscheidung erreicht.
Das zu beschichtende Substrat kann beispielsweise als Anode in den wässrigen Elektrolyten getaucht werden. Als Gegenelektrode kann beispielsweise ein Blech aus einem hochlegierten Chrom-Nickel-Stahl oder aus einer Aluminiumlegierung verwendet werden. Anschließend wird das zu beschichtende Substrat bis zu einer Endspannung von 200 V bis 500 V und einem gepulsten Gleichstrom, beispielsweise mit einer Stromdichte von 0,5 A/dm² bis 15 A/dm² und einer Frequenz von 10 kHz bis 1500 kHz, schwarz beschichtet. Alternativ ist die Verwendung von ungepulstem Gleichstrom oder gepulstem oder ungepulstem Wechselstrom möglich. Bei Verwendung von Wechselstrom können zwei zu beschichtende Substrate als Elektroden in den Elektrolyt getaucht, und eine Wechselspannung daran angelegt werden.

In einer Ausführungsform der Erfindung kann nach der plasmachemischen anodischen Oxidation eine nanoskalige (beispielsweise 50 nm bis 200 nm dick) transparente Schicht, beispielsweise SiOₓ mittels chemischer Gasphasenabscheidung (CVD), beispielsweise durch Einspeisung eines siliziumhaltigen Precursors, insbesondere HMDSO in eine Flamme oder ein Plasma, auf dem Substrat abgeschieden werden. Die mittels der plasmachemischen anodischen Oxidation (PCO) abgeschiedenen Schichten weisen typischerweise Rauheiten im µm-Bereich auf. Durch die chemische Gasphasenabscheidung wird der Rauheit der PCO-Schicht eine Rauheit im Nanometerbereich überlagert, so dass die Absorption weiter erhöht wird. Die chemische Gasphasenabscheidung kann bei Atmosphärendruck oder bei Niederdruck durchgeführt werden.

In einer Ausführungsform der Erfindung kann vor der plasmachemischen anodischen Oxidation eine mechanische und/oder chemische Vorbehandlung des Substrats, beispielsweise durch Beizen, zur Aufrauung der Oberfläche des Substrats, beispielsweise in einem Bereich von 10 µm bis 100 µm durchgeführt werden. In Verbindung mit der PCO-Schicht und optional der mittels CVD abgeschiedenen Schicht kann mittels der Rauheit in mehreren, das heißt mindestens zwei oder drei Skalierungsstufen eine breitbandige Streuung und Absorption erreicht werden, so dass der Absorptionsgrad weiter erhöht wird. Mittels der optisch hochabsorbierenden Beschichtung kann eine Gesamtreflexion der damit beschichteten Substrate minimiert werden.

Optional können vor der PCO-Beschichtung eine Vorbehandlung des Substrats in Form eines Reinigungsprozesses und/oder ein chemischer Beizprozess durchgeführt werden.

Die erfindungsgemäße Beschichtung eignet sich besonders für Bauteile, die vorwiegend aus Leichtmetall oder Leichtmetalllegierungen, aber auch aus Molybdän oder Tantal gebildet sind.

Durch das erfindungsgemäße Verfahren kann mittels plasmachemischer Oxidation für die Werkstoffgruppe der Leichtmetalllegierungen eine einheitliche funktionelle schwarze Beschichtung auch auf kompliziert geformten Bauteilen erzielt werden, die sowohl im sichtbaren Wellenlängenspektrum als auch im nahen Infrarotbereich über einen niedrigen Reflexionsgrad von beispielsweise mehr als 90% verfügt.

Das erfindungsgemäße Verfahren vermeidet eine Beeinträchtigung der mechanischen Eigenschaften des Substrats in oberflächennahen Bereichen. Weiter unterbleibt durch das erfindungsgemäße Verfahren die Verwendung von schwermetallhaltigen Elektrolytbestandteilen und chromhaltigen Verbindungen.

Ausführungsbeispiele der Erfindung werden im Folgenden näher erläutert.

### Beispiel 1

Ein Substrat aus einer sprühkompaktierten hochsiliziumhaltigen Aluminiumlegierung mit einem Siliziumgehalt von ca. 35% wird in einer wässrigen mildalkalischen Reinigungslösung entfettet. Anschließend erfolgt ein zweimaliges Spülen mit entionisiertem Wasser und eine Nachbehandlung in einem Ultraschallbad mit einer Frequenz von 45 kHz über drei Minuten. Nach einem weiteren Spülschritt mit entionisiertem Wasser wird das Substrat als Anode in einem wässrigen Elektrolyten, bestehend aus

| | |
|---|---|
| KH₂PO₄ | 25 g/l |
| Na₂CO₃ | 17,5 g/l |
| (NH₄)₆Mo₇O₂₄x4 H₂O | 10 g/l |
| Na₂WO₄ | 4 g/l |
| C₂H₈N₂ (99 %) | 50 ml/l |
| NH₄OH (25 %) | 75 ml/l |
| C₆H₈O₇·nFe·nH₃N | 15 g/l |

beschichtet. Die dabei verwendeten elektrischen Parameter wurden wie folgt eingestellt:

| | |
|---|---|
| Stromdichte: | 2 A / dm² |
| Frequenz: | 500 Hz |
| Endspannung: | 250 V |

Nach dem Abfall der Stromstärke auf 50% der Ausgangsstromstärke kann der Prozess durch Abschalten der äußeren Spannungsquelle beendet werden. Die so erhaltene schwarze oxidkeramische Beschichtung hat eine Dicke von 12 µm. Die diffuse Reflexion dieser Schicht beträgt bei der Wellenlänge von 540 nm 4 %.

### Beispiel 2

Ein Substrat aus der Aluminiumlegierung AlMgSil wird in einer wässrigen mildalkalischen Reinigungslösung entfettet. Anschließend erfolgt ein zweimaliges Spülen mit entionisiertem Wasser und eine Nachbehandlung im Ultraschallbad mit einer Frequenz von 45 kHz über drei Minuten. Nach einem weiteren Spülschritt mit entionisiertem Wasser wird das Substrat als Anode in einem wässrigen Elektrolyten, bestehend aus

beschichtet. Die dabei verwendeten elektrischen Parameter wurden wie folgt eingestellt:

| | |
|---|---|
| Stromdichte: | 5 A / dm² |
| Frequenz: | 1600 Hz |
| Endspannung: | 280 V. |

Nach dem Abfall der Stromstärke auf 50% der Ausgangsstromstärke kann der Prozess durch Abschalten der äußeren Spannungsquelle beendet werden.

Die so erhaltene schwarze oxidkeramische Beschichtung hat eine Dicke von 22 µm. Die Reflexion dieser Schicht beträgt bei der Wellenlänge von 1200 nm 6,7 %.

### Beispiel 3

Ein Substrat aus der Titanlegierung TiA16V4 wird in einer wässrigen Reinigungslösung entfettet. Anschließend erfolgt ein zweimaliges Spülen mit entionisiertem Wasser und eine Nachbehandlung im Ultraschallbad mit einer Frequenz von 45 kHz über drei Minuten. Nach einem weiteren Spülschritt mit entionisiertem Wasser wird das Substrat als Anode in einem wässrigen Elektrolyten, bestehend aus

| | |
|---|---|
| KH₂PO₄ | 25 g/l |
| Na₂CO₃ | 17,5 g/l |
| (NH₄)₆Mo₇O₂₄x4 H₂O | 10 g/l |
| C₂H₈N₂ (99 %) | 25 ml/l |
| NH₄OH (25 %) | 75 ml/l |
| C₆H₈O₇·nFe·nH₃N | 15 g/l |

beschichtet. Die dabei verwendeten elektrischen Parameter wurden wie folgt eingestellt:

| | |
|---|---|
| Stromdichte: | 5 A / dm² |
| Frequenz: | 1000 Hz |
| Endspannung : | 280 V. |

Nach dem Abfall der Stromstärke auf 50% der Ausgangsstromstärke kann der Prozess durch Abschalten der äußeren Spannungsquelle beendet werden. Die so erhaltene schwarze oxidkeramische Beschichtung hat eine Dicke von 40 µm. Die diffuse Reflexion dieser Schicht beträgt bei der Wellenlänge von 1200 nm 4,6 %.

Nach der plasmachemischen anodischen Oxidation kann in allen Ausführungsbeispielen eine nanoskalige, transparente Schicht mittels chemischer Gasphasenabscheidung auf dem Substrat abgeschieden werden, um die Absorption weiter zu erhöhen.

Vor der plasmachemischen anodischen Oxidation kann in allen Ausführungsbeispielen eine mechanische und/oder chemische Vorbehandlung des Substrats zur Aufrauung seiner Oberfläche in einem Rauhigkeitsbereich von 10 µm bis 100 µm durchgeführt werden.

## Patentansprüche

1. Verfahren zur Beschichtung eines Substrats umfassend ein Leichtmetall, dass heißt ein Metall oder eine Legierung mit einer Dichte kleiner als 5g/ cm³, und/oder Molybdän und/oder Tantal, wobei die Schicht mittels plasmachemischer anodischer Oxidation in einem wässrigen Elektrolyten erzeugt wird, wobei der wässrige Elektrolyt umfasst:
- Ammoniumheptamolybdat oder Ammoniumheptamolybdathexahydrat,
- Eisencitrat oder Ammoniumeisen(III)citrat,
- einen weiteren Komplexbildner.

2. Verfahren nach Anspruch 1, wobei als weiterer Komplexbildner mindestens eine der Verbindungen Ethylendiamin, Zitronensäure, Ethylendiamintetraacetat, Diethylentriaminpentaessigsäure und Triethanolamin verwendet wird.

3. Verfahren nach einem der Ansprüche 1 oder 2, wobei der wässrige Elektrolyt ferner zumindest ein Phosphat, Carbonat, Borat oder Silikat umfasst.

4. Verfahren nach Anspruch 3, wobei als Phosphat Kaliumdihydrogenphosphat verwendet wird oder wobei als Carbonat Natriumcarbonat verwendet wird.

5. Verfahren nach einem der vorhergehenden Ansprüche, wobei der wässrige Elektrolyt ferner Ammoniakwasser umfasst.

6. Verfahren nach einem der vorhergehenden Ansprüche, wobei der wässrige Elektrolyt ferner Natriumwolframat enthält.

7. Verfahren nach den vorhergehenden Ansprüchen, wobei im wässrigen Elektrolyten:
- ein Anteil von 25 g/l bis 30 g/l Kaliumdihydrogenphosphat,
- ein Anteil von 15 g/l bis 20 g/l Natriumcarbonat,
- ein Anteil von 17,5 ml/l bis 37,5 ml/l Ammoniakwasser,
- ein Anteil von 5 g/l bis 15 g/l Ammoniumheptamolybdathexahydrat,
- ein Anteil von 2 g/l bis 10 g/l Natriumwolframat,
- ein Anteil von 25 m/l bis 50 ml/l Ethylendiamin, und
- ein Anteil von 10 g/l bis 25 g/l Ammoniumeisen(III)citrat verwendet wird.

8. Verfahren nach einem der vorhergehenden Ansprüche, wobei die plasmachemische anodische Oxidation mit folgenden Parametern durchgeführt wird:
- Gleichstrom oder Wechselstrom mit einer Stromdichte von 0,05 A/dm² bis 15 A/dm²,
- Spannungen von 200 V bis 500 V
- Elektrolyttemperatur von 15 °C bis 45 °C
- pH- Wert des Elektrolyten von 9,0 bis 11,0, insbesondere 10,2
- Leitfähigkeit des Elektrolyten von 20 mS/cm bis 40 mS/cm, insbesondere 33,7 mS/cm.

9. Verfahren nach Anspruch 8, wobei der Gleichstrom oder Wechselstrom mit einer Frequenz von 10 Hz bis 2000 Hz gepulst wird.

10. Verfahren nach einem der vorhergehenden Ansprüche, wobei nach der plasmachemischen anodischen Oxidation eine nanoskalige, transparente Schicht mittels chemischer Gasphasenabscheidung auf dem Substrat abgeschieden wird.

## Claims

1. Method for coating a substrate comprising a low-density metal, i.e. a metal or an alloy with density below 5 g/cm³, and/or molybdenum and/or tantalum, where the layer is produced by means of plasma-chemical anodic oxidation in an aqueous electrolyte, where the aqueous electrolyte comprises:
- ammonium heptamolybdate or ammonium heptamolybdate hexahydrate,
- iron citrate or ammonium iron(III) citrate,
- another complexing agent.

2. Method according to Claim 1, where at least one of the compounds ethylenediamine, citric acid, ethylenediaminetetraacetate, diethylenetriaminepentaacetic acid and triethanolamine is used as other complexing agent.

3. Method according to Claim 1 or 2, where the aqueous electrolyte moreover comprises at least one phosphate, carbonate, borate or silicate.

4. Method according to Claim 3, where potassium dihydrogenphosphate is used as phosphate or where sodium carbonate is used as carbonate.

5. Method according to any of the preceding claims, where the aqueous electrolyte moreover comprises aqueous ammonia.

6. Method according to any of the preceding claims, where the aqueous electrolyte moreover comprises sodium tungstate.

7. Method according to the preceding claims, where the aqueous electrolyte uses:
- from 25 g/l to 30 g/l content of potassium dihydrogenphosphate,
- from 15 g/l to 20 g/l content of sodium carbonate,
- from 17.5 ml/l to 37.5 ml/l content of aqueous ammonium,
- from 5 g/l to 15 g/l content of ammonium heptamolybdate hexahydrate,
- from 2 g/l to 10 g/l content of sodium tungstate,
- from 25 ml/l to 50 ml/l content of ethylenediamine, and
- from 10 g/l to 25 g/l content of ammonium iron-(III) citrate.

8. Method according to any of the preceding claims, where the plasma-chemical anodic oxidation is carried out with the following parameters:
- direct current or alternating current with current density from 0.05 A/dm² to 15 A/dm²,
- voltages from 200 V to 500 V,
- electrolyte temperature from 15°C to 45°C,
- electrolyte pH from 9.0 to 11.0, in particular 10.2,
- electrolyte conductivity from 20 mS/cm to 40 mS/cm, in particular 33.7 mS/cm.

9. Method according to Claim 8, where the direct current or alternating current is pulsed with a frequency from 10 Hz to 2000 Hz.

10. Method according to any of the preceding claims, where, after the plasma-chemical anodic oxidation, a nanoscale transparent layer is deposited on the substrate by means of chemical vapour deposition.

## Revendications

1. Procédé de revêtement d'un substrat comprenant un métal léger, c'est-à-dire un métal ou un alliage ayant une densité inférieure à 5 g/cm³, et/ou du molybdène et/ou du tantale, la couche étant formée par oxydation anodique de chimie au plasma dans un électrolyte aqueux, l'électrolyte aqueux comprenant :
- de l'heptamolybdate d'ammonium ou de l'hexahydrate d'heptamolybdate d'ammonium,
- du citrate de fer ou du citrate d'ammonium-fer (III),
- un autre complexant.

2. Procédé selon la revendication 1, dans lequel au moins un des composés éthylène-diamine, acide citrique, tétraacétate d'éthylène-diamine, acide diéthylène-triamine-pentaacétique et triéthanolamine est utilisé en tant que complexant supplémentaire.

3. Procédé selon l'une quelconque des revendications 1 ou 2, dans lequel l'électrolyte aqueux comprend en outre au moins un phosphate, carbonate, borate ou silicate.

4. Procédé selon la revendication 3, dans lequel du dihydrogénophosphate de potassium est utilisé en tant que phosphate ou du carbonate de sodium en tant que carbonate.

5. Procédé selon l'une quelconque des revendications précédentes, dans lequel l'électrolyte aqueux comprend en outre de l'eau ammoniaquée.

6. Procédé selon l'une quelconque des revendications précédentes, dans lequel l'électrolyte aqueux contient en outre du tungstate de sodium.

7. Procédé selon les revendications précédentes, dans lequel, dans l'électrolyte aqueux :
- une proportion de 25 g/l à 30 g/l de dihydrogénophosphate de potassium,
- une proportion de 15 g/l à 20 g/l de carbonate de sodium,
- une proportion de 17,5 ml/l à 37,5 ml/l d'eau ammoniaquée,
- une proportion de 5 g/l à 15 g/l d'hexahydrate d'heptamolybdate d'ammonium,
- une proportion de 2 g/l à 10 g/l de tungstate de sodium,
- une proportion de 25 m/l à 50 ml/l d'éthylène-diamine et
- une proportion de 10 g/l à 25 g/l de citrate d'ammonium-fer (III) sont utilisées.

8. Procédé selon l'une quelconque des revendications précédentes, dans lequel l'oxydation anodique de chimie au plasma est réalisée avec les paramètres suivantes :
- un courant continu ou un courant alternatif ayant une densité de courant de 0,05 A/dm² à 15 A/dm²,
- des tensions de 200 V à 500 V,
- une température d'électrolyte de 15 °C à 45 °C,
- un pH de l'électrolyte de 9,0 à 11,0, notamment de 10,2,
- une conductivité de l'électrolyte de 20 mS/cm à 40 mS/cm, notamment de 33,7 mS/cm.

9. Procédé selon la revendication 8, dans lequel le courant continu ou le courant alternatif est pulsé avec une fréquence de 10 Hz à 2 000 Hz.

10. Procédé selon l'une quelconque des revendications précédentes, dans lequel, après l'oxydation anodique de chimie au plasma, une couche transparente nanométrique est déposée sur le substrat par dépôt chimique en phase vapeur.
